# FASCICULE DE BREVET EUROPEEN

(11) **EP 0 149 927 B1**
(45) Date de publication et mention de la délivrance du brevet: **10.05.1989**
(21) Numéro de dépôt: 84400153.7
(22) Date de dépôt: 24.01.1984
(51) Int. Cl.: H01J 9/14, C23C 8/02

(54) **Procédé de préparation des pièces ferreuses d'un tube de télévision en couleurs**
Herstellungsverfahren der Eisenteile einer Farbfernsehröhre
Process for manufacturing the iron parts of a colour television tube

(43) Date de publication de la demande: 31.07.1985
(73) Titulaire: VIDEOCOLOR, 92128 Montrouge (FR)
(72) Inventeur: Poncet, Bernard, F-75379 Paris Cedex 08 (FR)
(74) Mandataire: Grynwald, Albert

(56) Documents cités:
- FR-A- 2 522 020
- FR-A- 2 532 108
- US-A- 2 543 710
- US-A- 3 307 981
- US-A- 4 285 106
- PATENTS ABSTRACTS OF JAPAN, vol. 4, no. 48 (E-6)[530], page 105 E 6; & JP - A - 55 19 715
- PATENTS ABSTRACTS OF JAPAN, vol. 6, no. 259 (E-149)[1137], 17 décembre 1982; & JP - A - 57 157 437
- PATENTS ABSTRACTS OF JAPAN, vol. 5, no. 24 (C-43)[696], 13 février 1981, page 159 C 43; & JP - A - 55 152 182
- Valno Berichte, Band XVIII, Heft 1/2, S. 83-87, Hamburg, April 1974

## Description

La présente invention concerne un procédé de préparation des pièces ferreuses d'un tube de télévision en couleurs.

Afin de réaliser une image convenable, il est connu de disposer à l'intérieur du tube de verre constituant l'enveloppe du tube cathodique, des pièces ferreuses comme le blindage magnétique, le masque d'ombre et son cadre. Selon cette technologie, le masque est monté dans un cadre qui est placé sur la face arrière de l'écran. Un premier problème concernant l'objet de l'invention se rapporte au dépot naturel de rouille sur ce genre de pièces au cours du processus de fabrication. En effet pour des raisons de coût, de tenue mécanique et électrique, l'ensemble cadre- masque est constitué par du fer qui s'oxyde en un oxyde Fe₂0₃. Cet oxyde se crée en surface de la pièce ferreuse et gagne vers le coeur de la pièce en la rongeant. Il y a donc une détérioration de la pièce. De plus se forment ainsi des particules peu adhérentes de rouille qui peuvent se détacher des pièces ferreuses et perturber le bon fonctionnement du tube.

D'autre part, le tube comporte derrière la dalle déjà décrite un cône terminé par un col en verre qui permettent d'obtenir un tube fermé sous vide. Comme il est connu le col porte les canons à électrons et l'ensemble de déviation magnétique. Le cône est doublé intérieurement d'un blindage magnétique constitué d'une pièce ferreuse qui épouse la forme du cône. Cette pièce ferreuse permet de fermer les lignes du champ magnétique émis par l'avant de l'ensemble de déviation (conduction magnétique) d'une part, d'autre part de former un corps noir avec le masque pour les divers rayonnements. Le dépot naturel de rouille est lui aussi préjudiciable.

Un second problème concernant l'objet de l'invention se rapporte à la constitution naturelle de contraintes mécaniques induites dans les pièces métalliques. Ces contraintes doivent être annulées pour que la forme de chaque pièce soit stable. Un traitement de recuit des pièces ferreuses s'impose.

Dans l'art antérieur la rouille est décapée par une réduction chimique à chaud. Puis il est connu dans un second temps de réaliser une oxydation particulière. En effet, il est connu que l'oxyde Fe₃0₄, dit aussi oxyde de fer Il ou oxyde magnétique, possède de bonnes qualités de conduction magnétique. Il est donc intéressant de constituer un dépot d'oxyde magnétique Fe₃0₄ sur l'ensemble masque-cadre-blindage de cône. Il faut indiquer aussi que la finesse des masques est telle que le contrôle de la réduction et de l'oxydation doit être aussi précis que possible.

Dans l'art antérieur, les opérations sont réalisées séparément les unes des autres dans des fours spécialisés. On a ainsi un four de recuit et de réduction et un four d'oxydation. On trouvera un exemple de réalisation dans le Brevet US-2 543 710. Selon une telle réalisation, on est

contraint de travailler par séries de pièces ce qui conduit à des engorgements de la chaîne à l'entrée et à la sortie du traitement. Le document Patents Abstracts of Japan, volume 6, n° 259 (E-149) (1137), 17 Décembre 1982 se rapporte à un four unique ne permettant de réaliser qu'une seule étape d'oxydation, sans formation de FeO.

La présente invention a pour objet un procédé de préparation de pièces en fer devant être disposées à l'intérieur d'un tube de télévision en couleurs permettant, dans une enceinte unique, de réaliser rapidement et en défilé cette préparation en vue d'éliminer toute rouille et de conférer à ces pièces de bonnes qualites mécaniques et magnétiques.

Le procédé de l'invention est caractérisé par le fait que chaque pièce subit d'abord un traitement de recuit en atmosphère rédutrice pour éliminer la rouille, puis est oxydée par des atmosphères oxydantes à taux d'oxydation variable pour former à partir de la surface de fer pur couche d'oxyde de fer FeO et, ensuite, transformer superficiellement cette couche en oxyde de fer Fe₃0₄, ceci dans un four unique sans séparation entre les zones de traitement, et dans lequel les pièces défilent en continu. Les avantages principaux de l'invention sont:
- une réduction notable de coût de fabrication unitaire,
- une amélioration des qualités physicochimiques des pièces ferreuses.

Selon les modalités particulières de fabrication dûes à la nature ou la provenance des pièces, d'autres traitements que ceux décrits ici sont à envisager. On peut citer des opérations de dégraissage des pièces livrées à la chaîne de montage, de roulage du masque, etc. Ces opérations, non exclues ni évitées par le procédé selon l'invention, ne concernent pas l'objet de l'invention.

D'autres avantages et caractéristiques de la présente invention seront développés à l'aide de la description et des figures qui sont:
- la figure 1: un cycle thermique du four de recuit-oxydation selon l'invention dans un exemple d'utilisation,
- la figure 2 un schéma de four selon l'invention.

Dans la suite de la description, on va donner l'exemple du traitement des cadres. Il faut, pour les autres pièces ferreuses, adapter les cycles thermiques en fonction des capacités thermiques de chaque type de pièce.

Selon l'invention, en une seule passe chaque pièce ferreuse subit:
- un recuit, en atmosphère réductrice,
- une première oxydation, (FeO),
- une seconde oxydation, superficielle (Fe₃0₄).

A la figure 1, on a indiqué la répartition des températures dans le four. Les pieces métalliques sont introduites dans le four et avancent continûment à des vitesses variables. Un tel four est décrit à la figure 2. Le four comporte un corps chauffant qui est réparti le long de l'axe X du four. Sur l'axe X, on peut déterminer trois sections principales et deux sas. Les sections ne sont pas séparées par des portes ou des sas. A l'entrée du four on dispose d'un sas d'entrée 2. Les pièces sont introduites continûment sur un organe de transport, par exemple un tapis roulant. Elles pénètrent alors dans une première section 3, dite de recuit et de réduction. Le traitement de recuit permet de réduire ou d'éliminer les contraintes mécaniques dans les pièces. La réduction est une opération chimique qui permet de transformer la rouille formée à l'air libre sur les pièces ferreuses en fer pur. A la fin de la section 3 de recuit et de réduction, on obtient donc des pièces mécaniquement satisfaisantes et sans rouille. On rentre ensuite dans une seconde section 4 dite de première oxydation. Dans cette zone, on transforme le fer superficiel en oxyde de fer 1 dit FeO. A la fin de cette section 4 on pénètre dans une seconde section d'oxydation 5. Dans cette section, l'opération d'oxydation consiste à transformer superficiellement la couche d'oxyde de fer 1 en un oxyde de fer Il dit Fe₃0₄. A la fin de la deuxième section d'oxydation 5, on pénètre dans un sas de sortie par lequel s'échappe les pièces préparées. Le long du corps de chauffe, on atteint par des rampes de températures une température d'environ 760 à 780° C dans l'exemple des cadres. La température d'entrée de la section de recuit et de réduction, est de 40°C environ, tandis qu'à la sortie X1 de cette section elle est d'environ 700° C. Dans la seconde section dite section de première oxydation 4, la température se stabilise à environ 760°C. A l'abssice X2, on commence une rampe de descente de température qui amène en sortie de la section de seconde oxydation 5 à une température d'environ 500° C. Puis la température décroit dans le sas de sortie.

Une telle préparation des parties ferreuses permet d'obtenir des couches d'oxydes très homogènes et une bonne adhérence sur le fer superficiel. En effet, on passe d'un degré d'oxydation 0 jusqu'à un degré d'oxydation 2 en croissant continûment. Cette préparation est d'une qualité nettement améliorée par rapport à l'art antérieur où l'oxydation se faisait séparément de la réduction de la rouille.

D'autre part, on réalise une économie dans le coût de traitement puisqu'un seul four est utilisé avec un défilement continu et que le temps de traitement est réduit. On augmente ainsi la capacité de la chaîne de fabrication des tubes.

Les opérations chimiques de réduction et d'oxydation sont réalisées par la coordination du cycle de température décrit avec l'utilisation d'atmosphère dont les constituants chimiques sont doses regulièrement. Dans la section de recuit et de réduction 3, l'atmosphère utilisée est une atmosphère réductrice. C'est à dire que le rapport oxydant ou taux d'oxydation qui est égal au rapport entre le nombre de môles réductrices et le nombre de môles oxydantes plus réductrices est de valeur proche de un. Selon la présente invention, une telle atmosphère est obtenue par un mélangeur de gaz. On réalise aussi un dosage des produits qui sont l'azote N₂ et l'hydrogène H₂, de façon à ce que leurs proportions relatives soient de 95 et de 5 parties pour cent. Dans l'exemple de réalisation, le débit de l'atmosphère réductrice est de 12,5 m³ par heure.

L'atmosphère utilisée dans les sections suivantes est une atmosphère oxydante. Dans une telle atmosphère le rapport oxydant à une valeur permettant l'oxydation. Dans l'exemple de réalisation décrit plus haut, dans la section d'oxydation 4 la valeur de ce rapport est proche de 0,4 (quatre dixièmes) puis de 0,25 dans la section de seconde oxydation 5.

L'atmosphère réductrice composée d'azote et d'hydrogène peut être obtenue notamment par un mélangeur de gaz dont on contrôle en permanence les parties réductrices. L'atmosphère oxydante est réalisée à partir d'une telle atmosphère réductrice par adjonction d'une pression de vapeur d'eau qui sert de corps oxydant.

La séparation chimique des sections est obtenue en maintenant la pression à l'intérieur du four relativement plus forte que la pression atmosphérique extérieure au four. Le mélange réducteur est injecté en un flux continu dirigé vers la sortie du four. Puis la partie oxydante désirée est injectée plus loin dans le même sens au niveau des sections 4 5 où elle se mélange avec le flux réducteur. L'avantage d'une telle disposition est de permettre:
- d'éviter que l'atmosphère extérieure pénètre dans le four sans qu'il soit besoin de sas compliques,
- d'éliminer les maniements de portes entre les différentes zones de traitement.

Les temps de traitement sont, par exemple:
- d'environ sept minutes pour le recuit-réduction,
- d'environ six minutes pour la première oxydation,
- d'environ trois minutes trente secondes pour la seconde oxydation,
- d'environ neuf minutes vingt secondes pour ramener les pièces à leur température de sortie.

Soit une durée totale d'environ vingt six minutes, les pièces étant translatées en permanence dans le four.

## Revendications

1. Procédé de préparation des pièces en fer devant être disposées à l'intérieur d'un tube de télévision en couleurs, caractérisé par le fait que chaque pièce subit d'abord un traitement de recuit en atmosphère réductrice pour éliminer la rouille, puis est oxydée par des atmosphères oxydantes à taux d'oxydation variable pour former à partir de la surface de fer pur une couche d'oxyde de fer FeO et, ensuite, transformer superficiellement cette couche en oxyde de fer Fe₃0₄, ceci dans un four unique, sans séparation entre les zones de traitement (3, 4, 5), et dans lequel les pièces défilent en continu.

2. Procédé selon la revendication 1, caractérisé en ce que le rapport oxydant de l'atmosphère du four, dans la zone de traitement de recuit en atmosphère réductrice, est proche de la valeur unité pour une température de chauffe de 760°C maximum de façon à realiser une réduction de la rouille.

3. Procédé selon la revendication 2, caractérisé en ce que le rapport oxydant en volume est proche de la valeur 0,4 (quatre dixième) pour une température de chauffe d'au moins 700° C de façon à réaliser une oxydation superficielle en oxyde de fer FeO.

4. Procédé selon la revendication 3, caractérisé en ce que le rapport oxydant en volume est proche de la valeur 0,25 pour une température inférieure à 550°C de façon à réaliser une oxydation superficielle en oxyde de fer Fe₃0₄.

5. Procédé selon la revendication 1, caractérisé en ce que l'atmosphère oxydante est obtenue à partir de l'atmosphère réductrice par adjonction d'une pression de vapeur d'eau, au niveau des zones de traitement d'oxydation (4, 5).

6. Procédé selon la revendication 1 ou 5, caractérisé en ce que l'atmosphère réductrice est constituée d'azote et d'hydrogène, dans des proportions respectives de 95 et 5 parties pour cent en volume.

7. Procédé selon la revendication 6, caractérisé en ce que l'atmosphère azote-hydrogène est obtenue par un mélangeur de gaz.

## Patentansprüche

1. Verfahren zur Herstellung der Eisenteile, die im Inneren einer Farbfernsehröhre angeordnet werden müssen, dadurch gekennzeichnet, daß jedes Teil zuerst einer Wärmebehandlung in reduzierender Atmosphäre ausgesetzt wird, um den Rost zu eliminieren, dann durch oxydierende Atmosphären mit variablem Oxidationsgrad oxydiert wird, um eine Eisenoxidschicht FeO ausgehend von der reinen Eisenfläche zu bilden, und dann diese Schicht oberflächlich in ein Eisenoxid Fe₃0₄ umgewandelt wird, in einem einzigen Ofen, in welchem die Teile kontinuierlich durchlaufen, ohne Trennung zwischen den Behandlungszonen (3,4, 5).

2. Verfahren nach Anspruch 1, dadurch gekennzeichnet, daß das Oxidationsverhältnis der Ofenatmosphäre in der Wärmebehandlungszone unter reduzierender Atmosphäre nahe bei dem Wert eins für eine Erhitzungstemperatur von max. 760°C liegt, so daß eine Reduktion des Rostes erfolgt.

3. Verfahren nach Anspruch 2, dadurch gekennzeichnet, daß das VolumenOxidationsverhältnis nahe dem Wert 0,4 (vier Zehntel) für eine Erhitzungstemperatur von wenigstens 700°C ist, so daß eine oberflächliche Oxidation zu Eisenoxid FeO erfolgt.

4. Verfahren nach Anspruch 3, dadurch gekennzeichnet, daß das Volumenoxidationsverhältnis etwa gleich dem Wert 0,25 für eine Temperatur ist, welche kleiner als 550°C ist, so daß eine oberflächliche oxidation zu Eisenoxid Fe₃0₄ erfolgt.

5. Verfahren nach Anspruch 1, dadurch gekennzeichnet, daß die oxidierende Atmosphäre ausgehend von der reduzierenden Atmosphäre durch Zufügung von Wasserdampf unter Druck in den Oxidationsbehandlungszonen (4, 5) erhalten wird.

6. Verfahren nach Anspruch 1 oder 5, dadurch gekennzeichnet, daß die reduzierende Atmosphäre aus 95 Vol.-% Stickstoff und 5 Vol.- % Wasserstoff besteht.

7. Verfahren nach Anspruch 6, dadurch gekennzeichnet, daß die Stickstoff-WasserstoffAtmosphäre durch einen Gasmischer erhalten wird.

## Claims

1. A method for the preparation of iron members to be placed in the interior of a color TV tube, characterized in that each iron member is initially submitted to a thermal treatment in a reducing atmosphere in order to eliminate rust, is then oxidized by oxidizing atmospheres with a variable oxidizing level in order to form, starting at the surface of the pure iron, an FeO iron oxide layer and then to transform superficially this layer into an Fe₃0₄ iron oxide layer, this being performed in a single furnace without any separation between the treatment zones (3,4 and 5) and in which the members are continuously moved in a row.

2. The method as claimed in claim 1, characterized in that the oxidizing ratio of the furnace atmosphere, in the thermal treatment zone with a reducing atmosphere, is near a value of unity for a maximum heating temperature of 760° C in such a fashion as to effect a reduction of the rust.

3. The method as claimed in claim 2, characterized in that the volumetric oxidizing ratio is near a value of 0.4 (four tenths) for a heating temperature of at least 700°C in such a fashion as to effect a superficial oxidation to FeO iron oxide.

4. The method as claimed in claim 3, characterized in that the volumetric oxidizing ratio is near a value of 0.25 for a temperature under 550° C in such a fashion as to effect a superficial oxidation to Fe₃0₄ iron oxide.

5. The method as claimed in claim 1, characterized in that the oxidizing atmosphere is produced from the reducing atmosphere by the addition of a water vapor pressure, at the level of the oxidation treatment zones (4 and 5).

6. The method as claimed in claim 1 or claim 5, characterized in that the reducing atmosphere is constituted by nitrogen and hydrogen in respective amounts of 95 and 5 parts per hundred by volume.

7. The method as claimed in claim 6, characterized in that the nitrogen hydrogen atmosphere is produced by a gas mixer.
